# EUROPÄISCHE PATENTSCHRIFT

(11) **EP 1 819 465 B1**
(45) Veröffentlichungstag und Bekanntmachung des Hinweises auf die Patenterteilung: **27.02.2013**
(21) Anmeldenummer: 05813648.2
(22) Anmeldetag: 23.11.2005
(51) Int. Cl.: B22D 17/14, B22D 17/02, B22D 17/04

(54) **VAKUUMDRUCKGUSSVERFAHREN**
VACUUM DIE-CASTING METHOD
PROCEDE DE COULEE SOUS VIDE

(30) Priorität: 27.11.2004 DE 102004057324
(43) Veröffentlichungstag der Anmeldung: 22.08.2007
(73) Patentinhaber: Pfeiffer Vacuum GmbH, 35614 Asslar (DE)
(72) Erfinder: LISMONT, Hedwig, 56729 Hirten (DE)
(74) Vertreter: Knefel, Cordula
(86) Internationale Anmeldenummer: PCT/EP2005/012503
(87) Internationale Veröffentlichungsnummer: WO 2006/056410

(56) Entgegenhaltungen:
- DE-A1- 2 636 665
- JP-A- 57 072 766
- JP-A- 62 207 554
- JP-A- 2004 074 167
- PATENT ABSTRACTS OF JAPAN Bd. 008, Nr. 274 (M-345), 14. Dezember 1984 (1984-12-14) -& JP 59 144566 A (UBE KOSAN KK), 18. August 1984 (1984-08-18)
- PATENT ABSTRACTS OF JAPAN Bd. 012, Nr. 061 (M-671), 24. Februar 1988 (1988-02-24) -& JP 62 207554 A (KOZO KUROKI), 11. September 1987 (1987-09-11)
- PATENT ABSTRACTS OF JAPAN Bd. 006, Nr. 157 (M-150), 18. August 1982 (1982-08-18) -& JP 57 072766 A (ARAI TAKESHI), 7. Mai 1982 (1982-05-07)

## Beschreibung

Die Erfindung betrifft ein Vakuumdruckgussverfahren nach den Oberbegriffen des 1. und des 6. Anspruches.

Druckgießen unter Vakuum wird bereits seit geraumer Zeit bei der Herstellung von Formteilen aus Metallen und Metalllegierungen angewandt, insbesondere bei Legierungen der Metalle Al, Mg, Zn und Cu. Durch das Druckgießen unter Vakuum wird eine höhere Materialgüte der Teile erreicht, weil weniger Luft und Gase im Material eingeschlossen werden. Für Formteile, zum Beispiel aus Aluminium, die später noch einer Wärmebehandlung unterzogen oder geschweißt werden sollten, kann kaum auf Vakuum verzichtet werden.

Darüber hinaus ist das Druckgießen unter Vakuum nicht nur beim Einsatz von flüssigen Metalllegierungen möglich, sondern kann auch bei abgeleiteten Sonderverfahren eingesetzt werden. Als Beispiele können hier genannt werden:
- Verfahren, wobei teilflüssiges oder teigiges Material als Gussmasse verwendet wird (üblicherweise als Thixo- oder Rheo-casting bezeichnet),
- Verfahren, wobei die Gussmasse aus einer Materialkombination (Komposit) von flüssigen oder teilflüssigen Metallen und nichtmetallischen Einschlüssen besteht (MMC) und
- Verfahren, wobei ein Vorkörper mit flüssigem Material infiltriert wird.

Aus der Schrift EP 0 051 310 A ist das in der Industrie unter dem Namen "Vacural" (eingetragene Marke der Maschinenfabrik Müller-Weingarten AG) bezeichnete Verfahren bekannt. Dieses und ähnliche spätere Verfahren arbeiten mit einer fest abgeschlossenen Gießkammer, die mit einem Warmhalteofen über ein Ansaugrohr in Verbindung steht. Durch ein in der Form und Gießkammer erzeugtes und genau kontrolliertes Vakuum wird Metall in der Gießkammer angesaugt und dosiert.

Das Vakuumsystem für einen solchen Druckgießprozess besteht dabei im Wesentlichen aus einem mittels Vakuumpumpe auf Unterdruck gebrachten Pufferbehälter. Manchmal ist eine Vakuumpumpe direkt angeschlossen, manchmal wird ein Zentralvakuumsystem angewendet. Weiterhin beinhalten solche Vakuumsysteme noch zwischengeschaltete Ventile und Filter sowie Druckmessgeräte.

In der Schrift DE-OS 196 45 104 wird eine Technik beschrieben, die es zulässt, tieferc Vakuumwerte im Formhohlraum der Gießform zu erreichen, indem man nacheinander den Formhohlraum mit zwei unterschiedlichen Vakuumpufferbehältern verbindet, ohne dass die Behälter selbst je miteinander verbunden werden dürfen. Diese Methode lässt weiterhin zu, die Prozessstabilität zu erhöhen und den Prozess über die Enddrücke der Behälter zu überwachen.

In der einfachsten Form des Vakuumdruckgießens wird das Vakuum über ein an der Form befestigtes Entlüftungsventil erzeugt. Erst nachdem der Gießkolben während der "ersten Gießphase" die Einfüllöfnung überschritten hat und so die Verbindung zur Außenatmosphäre unterbrochen wurde, kann die Form auf Unterdruck gebracht werden. Die nach dem Überschreiten verbleibende Prozesszeit ist im Allgemeinen nicht ausreichend, um einen Druckausgleich zwischen Formhohlraum und Puffcrbehälter herzustellen oder den Formhohlraum über Vakuumpumpen effizient zu evakuieren. Weiter verschlechtert wird das erreichte Vakuum durch die engen Querschnitte des Entlüflungsventils und der Verbindungskanäle, die in der Gießform vom Formhohlraum zum Entlüftungsventil hinlaufen. Auch Verengungen im Formhohlraum selbst können sich diesbezüglich negativ auswirken. Weiterhin führen Undichtigkeiten, insbesondere zwischen Gießkolben und Gießkammer, zu schlechteren und schwankenden Vakuumwerten. Die Undichtigkeiten variieren darüber hinaus stark mit der Abnutzung des Kolbens und der Gießkammer und hängen von der Temperatur ab.

Bei dem Verfahren nach EP 0 051 310 A wurden diese Nachteile teilweise dadurch behoben, dass bereits während der Metallfüllung das Vakuum appliziert wird und so mehr Zeit für das Erreichen eines tieferen Vakuums zur Verfügung steht. Allerdings wird auch die Dosiergenauigkeit stark durch die Vakuumwerte, die Temperatur und Viskosität der Schmelze und die Beschaffenheit der Metalldurchströmungsöffnungen beeinflusst. Auch durch aufwendige Steuerungen können die entstehenden Schwierigkeiten bei der Dosierung nicht ganz überwunden werden. Darüber hinaus erfordert dieses Verfahren aufwändigere und sorgfältiger abgedichtete Formen und Kolben, da diese länger als beim üblichen Vakuumdruckgießen unter Vakuum stehen und Undichtigkeiten hierdurch an Bedeutung gewinnen.

Die DE 26 36 665 A1 betrifft Verfahren und Vorrichtung, mit der die Menge des in ein Gussstück eingeschlossenen Gases reduziert werden soll. Es wird vorgesehen, die aus einer Schmelze entnommene Menge Gussmateriales vom Zeitpunkt der Entnahme bis zum Zeitpunkt des Erstarrens in der Form unter Unterdruck zu halten.

Die JP 59 144566 A schlägt vor, die Formkammer einer Gussform einer Vakuumdruckgussanlage mit einem Kanal zu umgeben, der evakuiert wird. Es soll verhindert werden, dass zwischen den Formhälften befindliche Feuchtigkeit in die Formkammer hinein ausgast.

In der JP 62 207554 A ist ebenfalls ein die Formkammer umgebender Kanal vorgesehen. Kanal und Formkammer werden evakuiert, sobald der Kolben die Einfullöffnung zum Einfüllen des Gussmateriales verschlossen hat.

Die JP 57 072766 A schlägt eine Vakuumdruckgussanlage vor, bei der Form und Kammer evakuiert werden. Es wird die Kolbenposition benutzt, um den Schaltzustand von Ventilen des Vakuumsystems einzustellen.

Die JP 2004 074 167 A offenbart eine Vorrichtung zum Befüllten einer Form mit flüssigem Metall. Hier wird ein Verfahren beschrieben, wie mit einer Beladungsvorrichtung flüssiges Metall in eine Gießkammer gefüllt wird. Die Gießkammer wird zusammen mit der geschlossen Form evakuiert.

Aufgabe der Erfindung ist es daher, ein verbessertes Druckgießverfahren zu schaffen, bei dem größere Entlüftungsquerschnitte möglich sind, so dass ein tieferes Vakuum erreicht wird. Die Anforderungen an den Kolben und die Formen in Bezug auf Vakuumdichtheit sollen verringert werden. Die Dosiergenauigkeit bei der Befüllung der Gießkammer mit Metall oder Metallegierung soll erhöht werden.

Gelöst wird diese Aufgabe durch ein Verfahren zum Druckgießen von Metallen oder Metalllegierungen, welche die Gussmasse bilden, wobei das Verfahren unter Beaufschlagung von Vakuum stattfindet. Es umfasst die Schritte:
a) Befüllten einer Gießkammer mit der Gussmasse
b) Abdichten eines Gießkammerraumes gegen die Atmosphäre,
wobei die Schritte a) und b) vertauscht werden können, wobei nach Abdichten und Trennen des Gießkammerraumes von der Atmosphäre eine erste Vakuumphase durchgeführt wird, nachdem ein Gießkolben eine Einfüllöffnung überfahren hat und der Gießkammerraum gegen die Außenatmosphäre abgedichtet ist, wobei die erste Vakuumphase über einen direkten Anschluss einer ersten Zuleitung an der Gießkammer eingeleitet wird und wobei nach Trennung des Gießkammerraumes von der ersten Zuleitung vom Vakuumsystem eine zweite oder weitere Vakuumphase durchgeführt werden, wobei ein Ventil in der ersten Zuleitung geschlossen wird oder der Gießkolben den Anschluss überfahren hat, wobei die zweite Vakuumphase über ein Entlüftungsventil und die zweite Zuleitung zugeschaltet werden.

Die weiteren Anspräche stellen weitere Ausgestaltungsformen dar.

Die Aufgabe wird außerdem gelöst durch ein Warmkammerdruckgießverfahren, wobei ein Vakuumsystem mit mindestens zwei Vakuumzuleitungen vorhanden ist, welches die Schritte umfasst:
1. Verschieben eines Gießkolbens, so dass eine Einfüllöffnung verschlossen wird;
2. Erzeugen von Unterdruck in Gießbehälter, Zwischenstück, Mundstück und Formhohlraum über eine erste Vakuumzuleitung (12)
   **dadurch gekennzeichnet, dass**
3. eine erste Vakuumphase durchgeführt wird, nachdem der Gießkolben die EinFüllöffnung überfahren hat;
4. bevor das Metall zum Zwischenstück angestiegen ist, ein zusätzliches Ventil (Kolben) geschlossen wird, so dass kein Metall in der ersten Zuleitung zum Vakuumsystem vordringen kann;
5. ab diesem Zeitpunkt eine zweite Vakuumphase über ein übliches Entlüftungsventil und eine zweite Zuleitung eingeleitet werden;
6. anschließend der Kolben das Metall weiter über ein Zwischenstück und ein Mundstück in die Gießform füllt.

Das neue Verfahren nach Anspruch 1 oder Anspruch 6 weist mindestens zwei Vakuumphasen im Gesamtgießzyklus auf, in denen Unterdruck erzeugt wird. In der ersten Phase wird die Atmosphäre über die Gießkammer abgesaugt. Dies erlaubt Verbindungen einzusetzen, die viel größere Querschnitte aufweisen. Gegenüber der Absaugung über die Form beziehungsweise den Formventilen werden so deutlich bessere Leitwerte im Vakuumsystem und damit ein besserer Enddruck erreicht. Zudem erlauben die besseren Leitwerte eine Verringerung der Zeit der ersten Phase. Da über die großen Leitwerte ein besseres Vakuum schneller erreicht werden kann, ist es im Vergleich zu dem Verfahren nach EP 0 051 310 A zudem möglich, Undichtigkeiten an der Form und entlang des Kolbens in viel höherem Maße zu tolerieren. Die erfindungsgemäß abschließbar ausgeführte Grießkammer ermöglicht es, die Metalldosierung unabhängig vom Vakuum mit hoher Genauigkeit durchzuführen.

Erfindungsgemäß wird in einer zweiten Phase über die Form Vakuum erzeugt und damit der erreichte Enddruck verbessert. Diese Phase findet statt, wenn der Raum mit der Metallschmelze von der Zuleitung zum Vakuumsystem der ersten Phase getrennt worden ist. Dies kann durch Verschieben des Gießkolbens oder durch Schließen eines Ventils in der Zuleitung geschehen.

Mit dem niedrigeren Enddruck in der Form wird die im Gefüge des hergestellten Bauteiles eingeschlossene Gasmenge verringert. Die bisher notwendigen hohen Metalldrücke können daher reduziert werden, da das verbleibende Restgas weniger stark komprimiert werden muss, um eine gleiche Gefügegüte zu erreichen. Das Verfahren ermöglicht so eine Verbesserung der Bauteilgüte bei Druckguss von Metall oder Metalllegierungen.

Dieses Verfahren kann in weiteren Ausführungsformen verbessert werden. So wird es durch den Einsatz eines Vakuumsystems mit je einem Pufferbehälter pro Vakuumphase möglich, in der zweiten Phase so tiefe Drücke in der Form zu erreichen, dass ein Schließen des Entlüftungsventils zulässig wird, bevor das Metall dieses Ventil erreicht hat.

Eine weitere Ausführungsform erzielt einen besseren Enddruck, indem der Raum hinter dem Gießkolben während der ersten und/oder weiteren Vakuumphase ebenfalls evakuiert bleibt. Dieses kann in einer Ausführungsform dadurch erreicht werden, dass der Raum hinter dem Kolben eine Einheit mit einer die Kammer abschließbaren Haube bildet oder hiermit in Verbindung steht. Eine mit einer Haube abschließbaren Gießkammer weist weiterhin den Vorteil auf, dass, nachdem die Haube geschlossen wurde, sofort mit der ersten Phase der Vakuumerzeugung angefangen werden kann, während der Kolben die Einfüllöffnung noch nicht abgeschlossen hat. Hierdurch kann die Prozesszeit verkürzt werden, indem der Kolben während der ersten Gießphase eine höhere Geschwindigkeit aufweisen kann. Zudem verbleibt mehr Zeit für die Durchführung der zweiten Vakuumstufe.

In einer weiteren vereinfachten Ausführungsform wird kein Gebrauch gemacht von einer abschließbaren Haube. Die Trennung des Gießkammerraumes von der Außenatmosphäre geschieht, indem der Kolben die Einfüllöffnung abschließt. Die Gießkammer ist über eine weitere großzügig dimensionierte Öffnung mit der Zuleitung der ersten Vakuumphase verbunden. Die erste Vakuumphase wird erzeugt, bevor der Kolben diese zweite Öffnung abgedeckt hat. Der Kolben kann einen oder mehrere Dichtungsringe aufweisen. Diese Ausführungsform ist ohne viel Aufwand an bestehenden Anlagen umsetzbar.

Alternativ kann in einer Ausführungsform das Abdichten und Trennen der Gießkammer von der Atmosphäre erfolgen, indem die beiden Formhälften gegeneinander gesetzt werden, das heißt die Form geschlossen wird. Hierdurch kann die Zahl der benötigten Bauteile und Öffnungen an der Gießkammer reduziert werden.

Das Abdichten und Trennen des Gießkammerraumes von der Atmosphäre kann in einer anderen Ausführungsform erfolgen, indem die Gießkammer mit der Form verbunden wird. Hiermit ist es möglich, Gießkammer und Form zunächst voneinander zu trennen und die Gießkammer in diesem Zustand der Anlage zu befüllen. Nach dem Befüllen wird dann die Form mit der Gießkammer verbunden. Dieses kann zum Beispiel auf Seiten der Form durch einen weiteren beweglichen Stößel, Schieber oder Kolben am Ende der Kammer oder im Eingießkanal stattfinden. Alternativ kann zum Beispiel die Gießkammer vertikal und schwenkbar ausgeführt sein, wie es bei manchen "Squeeze Casting"-Anlagen üblich ist.

Weiter kann das Abdichten und Trennen des Gießkammerraumes von der Atmosphäre durch einen beweglichen Deckel, der die Einfüllöffnung abdeckt, geschehen. Diese Ausführungsform lässt ein schnelles Abschließen zu und ist besonders vorteilhaft, wenn Metall über eine Gießrinne durch die Einfüllöffnung in der Gießkammer dosiert wird. Die Gießrinne oder ein Verbindungsrohr zwischen Gießrinne und Gießkammer werden dann ebenfalls beweglich ausgeführt. Die Kombination Dosierofen mit Gießrinne ist aktuell eines der am meisten in Gießereien vorkommenden Dosiersysteme.

In einer Ausführungsform, bei der ein Dosierpott auf der Einfüllöffnung aufgebaut ist, sind Gießkammerraum und Außenatmosphäre durch einen (beheizten) abschließbaren Dosierpott voneinander getrennt. Hierbei dient der Dosierpott als Vorratsbehälter für die zu dosierende Gussmasse. Hierdurch wird der Dosiervorgang unabhängiger vom restlichen Gießvorgang. Die Gießkammer kann so, vor, während oder nach dem Vakuumziehen oder Zuleiten von Schutz- oder Reaktionsgasen mit Metall befüllt werden. Der Dosierpott selbst wird über eine abschließbare Öffnung befüllt (Deckel, Rohr, Dosierkolben,...) und kann ebenfalls unter Vakuum gebracht oder mit Schutz- oder Reaktionsgasen beaufschlagt werden.

Unabhängig von der angewandten Methode, den Gießkammerraum von der Außenatmosphäre zu trennen, kann die erste Zuleitung zum Vakuumsystem - außer wie bereits beschrieben - an einer Gießkammerabdeckung oder direkt an der Gießkammer- auch am Angießkanal oder einem hiermit verbundenen großzügig dimensionierten Kanal in der Form verbunden sein. An der Zutrittsstelle in der Form muss dann ein zusätzliches Ventil eingebaut werden, um zu verhindern, dass Metall in die Zuleitung eindringt.

In einer weiteren Ausführungsform kann das erfindungsgemäße Verfahren ebenfalls für das Warmkammerdruckgussverfahren angewandt werden. Bei diesem Verfahren werden meistens Metalllegierungen auf Magnesium-, Zink- oder Bleibasis vergossen. Hier befindet sich im Warmhalteofen ein im Metall eingetauchter Gießbehälter (Schwanenhals). Dieser enthält neben einer Gießkammer einen schwanenhalsförmigen Kanal, der über ein Zwischenstück und ein Mundstück mit der Gießform verbunden ist. Diese Einheit (Schwanenhals, Zwischenstück, Mundstück) ist im erweiterten Sinne als Analogon des Gießkammerraumes im Kaltkammerverfahren zu sehen. Über eine Verbindung zu dieser Einheit kann eine erste Vakuumphase eingeleitet werden, so dass die bereits beschriebene Erfindung auch für das Warmkammergießverfahren anwendbar wird. Durch die großen Querschnitte wird es möglich, das Vakuum so schnell zu erzeugen, dass dieses kurz vor dem Füllvorgang geschehen kann. Hierdurch wird verhindert, dass Metall durch den herrschenden Unterdruck bereits vor dem eigentlichen Füllvorgang im Formhohlraum eingesaugt wird.

Das erfindungsgemäße Verfahren kann vorteilhaft bei Metalllegierungen eingesetzt werden, die mehrheitlich Aluminium entfalten, da gerade bei diesem Metall große Luftanteile im Gefüge die Weiterbearbeitung (beispielsweise Schweißen) erschweren, wenn nicht sogar unmöglich machen.

Die Erfindung soll anhand der nachfolgenden Beschreibung und Zeichnungen näher erläutert werden.
- Fig.1: Schnittzeichnung durch eine Druckgießmaschine, die zur Durchführung des Verfahrens geeignet ist, jedoch nicht zur Erfindung gehört;
- Fig. 2: eine nicht zur Erfindung gehörende Schnittzeichnung der Gießkammer. Die Teile a bis c zeigen verschiedene Phasen des Prozesses;
- Fig. 3: eine nicht zur Erfindung gehörende Ausführungsform des Vakuumsystems mit mehreren Pufferbehältern;
- Fig. 4: Ausführungsform mit direktem Anschluß an die Gießkammer (Trennung zur Außenatmosphäre durch den Gießkolben);
- Fig. 5: eine nicht zur Erfindung gehörende Ausführungsform mit Dosierrinne und Abschließmechanismus an der Einfüllöffnung;
- Fig. 6: eine nicht zur Erfindung gehörende Ausführungsform mit abschließbarem Dosierpott;
- Fig. 7: Ausführungsform beim Warmkammerdruckgießen.

Die Grundausfuhrungsiform der zur Durchführung des erfindungsgemäßen Verfahrens geeigneten Druckgießmaschine ist in Fig. 1 gezeigt. Zwischen zwei Platten (22) ist eine Form (21) eingespannt. Das zu fertigende Bauteil entsteht durch Erstarren von Metall oder einer Metalllegierung in dem Formhohlraum (10). In einer Gießkammer (6) läuft ein Kolben (3), der die Masse mit flüssigem Metall (8) durch eine lineare Bewegung in den Formhohlraum drückt. Die Gießkammer ist mit einer Einfüllöffnung (4) versehen, durch die das flüssige Metall vor der ersten Vakuumphase eingefüllt wird. Eine Haube (7) schließt von außen die Gießkammer vakuumdicht ab. Der Raum innerhalb der Haube ist über einen Anschluss (11) und einer ersten Zuleitung (12), in der sich ein Ventil (13) befindet, mit einem Vakuumsystem (20) verbunden. Dieses Vakuumsystem kann eine Anordnung von Vakuumpumpen und/oder Pufferbehältern sein. Über diese erste Zuleitung wird in der ersten Vakuumphase Vakuum erzeugt. Eine zweite Zuleitung (15) mit einem Ventil (16) verbindet das an der Gießform angebrachte Entlüftungsventil (14) mit dem Vakuumsystem (20). Über diese zweite Zuleitung wird in der zweiten Phase Vakuum erzeugt.

Ein nicht zur Erfindung gehörendes Verfahren mit zwei Vakuumphasen soll anhand Fig. 2 genauer erläutert werden. Fig. 2a zeigt den ersten Schritt, in dem das Metall in Form einer Gussmasse (8) in die Gießkammer (6) eingefüllt wird. In diesem Schritt ist die Haube (7) zurückgezogen und gibt die Einfüllöffnung (4) frei. Im nächsten Schritt in Fig. 2b ist die Haube (7) vorgeschoben und schließt den Gießkammerraum (5) vakuumdicht ab. Kolbenseitig wird mit einer Durchführungsdichtung (2) an der Kolbenstange (1) abgedichtet. Nun wird vom Vakuumsystem über den Anschluss (11) Unterdruck erzeugt, dies entspricht der ersten Vakuumphase. Dieser Anschluss kann mit einem großen Leitwert ausgeführt werden, da praktisch keine räumlichen Beschränkungen bestehen. Dadurch werden Formhohlraum und Gießkammer effektiv und schnell evakuiert. Zwischen zweitem und drittem Schritt wird der Kolben (3) vorgeschoben, so dass am Ende die Einfüllöffnung (4) verschlossen ist. Hierdurch wird das Volumen oberhalb der Gussmasse von dem Raum unter der Haube (7) und damit von der Vakuumzuleitung (11) getrennt. Im dritten Schritt erfolgt nun die Evakuierung der Form über Ventil (14) und zweiter Zuleitung (15),

entsprechend der zweiten Vakuumphase. Die Phase endet, wenn Ventil (14) geschlossen wird.

Die Phasen können auch anhand der Stellung der Ventile (13, 14, 16) erläutert werden. Während der Befüllung der Gießkammer mit Gussmasse sind die Ventile geschlossen. Sobald die Haube (7) vorgeschoben ist und damit die Gießkammer gegen die Atmosphäre dicht ist, wird Ventil (13) geöffnet, die erste Vakuumphase findet statt. Nachdem durch Verschieben des Kolbens die Einfüllöffnung abgedichtet worden ist, werden die Ventile (14, 16) geöffnet (meistens ist Ventil (14) bereits offen) und die zweite Vakuumphase findet statt. Wenn die Form mit Metall gefüllt ist, schließen die Ventile (14, 16). Hierbei werden die meisten Entlüftungsventile durch das Metall selbst abgeschlossen.

In einer einfachen Ausführungsform findet die Trennung von der ersten Zuleitung nur durch Schließen des Ventils (13) statt, wodurch der Aufbau vereinfacht werden kann. Nach dem Schließen kann dann unabhängig von der Stellung des Gießkolbens die zweite Vakuumphase durchgeführt werden.

Eine weitere Ausführungsform bezieht sich auf das Befüllen der Gießkammer mit Metall. Dieses muss nicht zwingend vor der ersten Vakuumphase erfolgen. Denkbar ist, eine Vakuumphase zum Dosieren der Gussmasse zu benutzen, indem mit dem Vakuum das Metall in die Gießkammer eingesaugt wird, beispielsweise über ein Steigrohr.

Das Dosieren der Gussmasse muss nicht in der ersten Vakuumphase erfolgen, sondern kann in einer der nachfolgenden Vakuumphasen geschehen. Hierdurch können Reaktion der Gussmasse mit den Gasen in der Gießkammer reduziert werden, weil diese in einer Vakuumphase vor dem Befüllen reduziert werden.

In einer vorteilhaften Ausführungsform werden anstelle einer Vakuumphase Schutz- oder Reaktionsgase in die Gießkammer und/oder den Formhohlraum zugeleitet. Damit können Reaktionen der Gussmasse mit Gasen vermieden werden, beispielsweise wird die Oxidation an der Oberfläche der Gussmasse stark unterbunden. Auch können Gase eingeleitet werden, die gezielt mit der Gussmasse reagieren und Eigenschaften des Materials verbessern.

In einer vorteilhaften Ausführung findet nach der ersten Vakuumphase keine Belüftung des Raumes innerhalb der Haube statt. Der Unterdruck während einer oder weiteren Vakuumphasen kann bestehen bleiben. Dadurch sind Undichtigkeiten entlang des Kolbens weniger kritisch, mögliche Leckagen führten nicht zu einer dramatischen Verschlechterung des Vakuums. Das Ventil (13) kann hierbei geöffnet bleiben. Mit diesem System können besonders tiefe Enddrücke in der Form erreicht werden, so dass es möglich wird, das Entlüftungsventil (14) zu schließen, bevor es vom Metall erreicht wird.

In einer weiteren Ausführung geschieht das Abdichten der Gießkammer gegen die Atmosphäre nicht durch ein lineares Verschieben der Haube wie in Fig. 2. Vielmehr ist die Haube in dieser Ausführung als ein um die Achse der Gießkammer (6) und der Kolbenstange (1) drehbares Teil ausgestaltet. Durch eine Drehung dieser Haube wird die Einfullöffnung verschlossen. Eine solche Haube erweist sich als vorteilhaft durch ihre kurze Baulänge und kurze Schließzeit.

Eine nicht zur Erfindung gehörende Ausgestaltung des Vakuumsystems (20) ist in Fig. 3 gezeigt. Die erste Zuleitung (12), die in der ersten Vakuumphase benutzt wird, und die zweite Zuleitung (15), die in der zweiten Vakuumphase zur Anwendung kommt, sind jeweils mit Vakuumpufferbehältern (17, 18), verbunden. Die Behälter werden durch Vakuumpumpen evakuiert. Vorteilhaft ist eine gemeinsame

Anordnung von Vakuumpumpen, beziehungsweise eine gemeinsame Pumpe (19), mit der die

Behälter unabhängig voneinander und je nach Schaltung der Ventile (23) evakuiert werden können.

Vorteilhaft wird für jede Phase ein eigener Vakuumpufferbehälter zur Verfügung gestellt.

In Fig. 4 ist eine erfindungsgemäße Ausführungsform dargestellt, bei der mittels des Gießkolbcns (3) die Trennung von Gießkammerraum (5) und Außenatmosphäre bewirkt wird. Fig. 4a zeigt den Schritt im Prozeß, nachdem das flüssige Metall (8) in der Gießkammer (6) befüllt wurde. Nachdem der Gießkolben (3) die Einfullöffnung (4) überfahren hat, ist der Gießkammerraum (5) gegen der Außenatmosphäre abgedichtet und kann eine erste Vakuumphase über den direkten Anschluss (42) der ersten Zuleitung (15) an der Gießkammer (6) eingeleitet werden. Dieser Schritt ist in Fig. 4b ersichtlich.

Wenn das Ventil (13) in der ersten Zuleitung geschlossen wurde oder der Kolben den Anschluss (42) überfahren hat, kann die zweite Vakuumphase über das Entlüftungsventil (14) und der zweiten Zuleitung (15) zugeschaltet werden. Dieser Stand wird durch Fig. 4c wiedergegeben. Unter Beibehaltung des Vakuums wird das Metall durch den Kolben (3) dann weiter in den Formhohlraum (10) gefüllt, wie es Fig. 4d zeigt.

Alternativ zu der Anbindung (42) direkt an der Gießkammer könnte auch eine Anbindung an dem Angießkanal (41) oder ein in der Form großzügig hiermit verbundenen Kanal realisiert werden. Der Angießkanal (41) weist in der Regel einen großen Querschnitt in Richtung Gießkammerraum (5) auf. Dieses Anbindung muß naturgemäß über ein zusätzliches Ventil (analog zu dem Entlüftungsventil 14) abgeschlossen werden, so dass kein Metall in der ersten Vakuumleitung (15) eindringen kann. Nachdem dieses Ventil oder Ventil (13) geschlossen ist, kann die zweite Vakuumphase eingeleitet werden.

Fig. 5 zeigt eine nicht zur Erfindung gehörende Ausführung, bei der die Einfüllöffnung (4) der Gießkammer (6) über einen Deckel (53) abgeschlossen werden kann und das Metall (8) über eine bewegliche Gießrinne (51) in der Gießkammer (6) dosiert wird.

Fig. 5a zeigt den Prozeß während des Metalldosierens. Nachdem die Gießkammer (6) mit Metall (8) befüllt wurde, wird die Gießrinne (51) vertikal nach oben aus der Einfüllöffnung (4) gehoben, so dass ein Deckel (53) unter der Gießrinne (51) eingedreht werden kann und dann mit einer kurzen vertikalen Bewegung auf einen Deckelsitz (52) abgesenkt werden kann. Hierdurch wird die Einfüllöffnung (4) abgedichtet und es kann die erste Vakuumphase über den Zuleitungskanal (12) eingeleitet werden.

Durch die vertikale Bewegung der Gießrinne (51) und die rotierende Bewegung des Deckels wird verhindert, dass die Dichtfläche zwischen Deckel und Deckelsitz mit heißem Metall in Berührung kommt oder verschmutzt wird. Die Dichtung (54) wird deshalb vorzugsweise an der Unterseite des Deckels (53) angebracht. Um eventuell abtropfendes Metall aufzufangen, ist oberhalb des Deckels (53) ein Abtropfblech (55) angebracht.

Alternativ zu einer Bewegung der Gießrinne (51) selbst kann auch ein kurzes bewegliches Fallrohr (58) angebracht werden, welches während des Dosierens nach unten ausgefahren wird und so den Abstand zwischen Auslauf der Gießrinne (51) und Einfüllöffnung (4) überbrückt. Hiermit soll verhindert werden, dass Metall seitig austreten oder spritzen kann.

Der Raum hinter dem Kolben ist in der in Fig. 5 dargestellten Ausführungsform ebenfalls über eine Verbindung (57) mit der ersten Vakuumzuleitung (12) verbunden.

Bei der Ausführung in Fig. 6, die nicht zur Erfindung gehört, handelt es sich um eine Lösung, bei der die Gießkammer (6) über einen Dosierpott (61) mit Metall (8) befüllt wird. Über den Dosierpott wird gleichzeitig die Trennung zwischen Außenatmosphäre und Gießkammerraum (5) hergestellt.

Der Dosierpott ist in einem ersten Schritt (Fig. 6a) bereits mit Metall befüllt. Nachdem die Form (21) geschlossen wurde, kann zu einem sehr frühen Zeitpunkt bereits eine erste Vakuumphase eingeleitet werden (Fig. 6b). Dies geschieht in diesem Beispiel über die Zuleitung (12) zur ersten Vakuumphase. Wahlweise kann der Dosierpottraum (63) unabhängig hiervon auf einen bestimmten Unterdruck gebracht werden. Durch das Ziehen des Stopfens (62) wird das Metall über die Einfüllöffnung (4) in die Gießkammer (6) dosiert. Eine eventuell bestehende (positive) Druckdifferenz zwischen Dosierpottraum (63) und Gießkammerraum (5) wird hierbei den Dosiervorgang weiter beschleunigen. Nachdem das Metall befüllt wurde und das Ventil (13) in der ersten Zuleitung geschlossen wurde, kann sofort eine weitere Vakuumphase eingeleitet werden.

In Fig. 6d wird eine Variante des Dosierpotts (61) gezeigt mit verschließbarem Deckel (64). Der Deckel kann, nachdem der Stopfen (62) die Durchgangsöffnung zuverlässig abgeschlossen hat, geöffnet werden. Es ist empfehlenswert, mit der Öffnung des Deckels zu warten, bis auch der Kolben (3) die Einfüllöffnung (4) überfahren hat, um die Dichtigkeit des Gießkammerraumes (5) nicht über eventuelle Leckagen am Stopfen (62) zu gefährden. Danach kann der Dosierpott (61) zu einem beliebigen Zeitpunkt wieder mit Gussmasse (8) befüllt werden. In Fällen, wo zum Beispiel im Dosierpottraum (63) unter Schutzgas gearbeitet wird, kann am Dosierpott (61) anstelle über einem abschließbaren Deckel (64), ebenfalls über ein abschließbares Rohr oder einen Dosierkolben befüllt werden.

Statt eines Dosierpotts könnte in einer weiteren Ausführungsform ebenfalls ein abschießbares Dosierrohr oder einen Dosierkolben benutzt werden.

Eine Ausführungsform für das erfindungsgemäße Warmkammerverfahren ist in Fig. 7 dargestellt.

Wie beim Warmkammerverfahren üblich, ist der Gießbehälter (74) (Schwanenhals) im Metall eingetaucht, welches sich in einem Warmhalteofen (71) befindet. Der Gießbehälter (74) enthält eine Gießkammer (73), die über eine Einfüllöffnung (72) mit dem Metallbad im Warmhalteofen (71) in Verbindung steht. Der Gießbehälter enthält weiter einen schwanenhalsförmigen Kanal, womit er über ein Zwischenstück (75) und ein (beheiztes) Mundstück (76) mit der Form (21) in Verbindung steht. Fig. 7a beschreibt die Ausgangsposition, wobei der Kolben (3) in seiner Anfangsposition steht und das Metall im Gießbehälter (74) das gleiche Niveau wie im Warmhalteofen (71) aufweist. In einem zweiten Schritt hat der Kolben (3) die Einfüllöffnung (72) abgeschlossen, so dass kein Metall mehr nachströmen kann. In diesem Augenblick kann über die Zuleitung (12) eine erste Vakuumphase eingeleitet werden (Fig. 7b). Bevor das Metall bis zum Zwischenstück (75) angestiegen ist, wird ein zusätzliches Ventil (Kolben) (77) geschlossen, so dass kein Metall in der ersten Zuleitung (12) zum Vakuumsystem vordringen kann. Ab diesem Zeitpunkt kann eine zweite Vakuumphase über ein übliches Entlüftungsventil (14) und eine zweite Zuleitung (15) eingeleitet werden. Dieser Schritt wird in Fig. 7c gezeigt. In einer letzten Fig. 7d sieht man, wie der Kolben (3) das Metall dann weiter über Zwischenstück (75) und Mundstück (76) in die Gießform füllt.

## Patentansprüche

1. Verfahren zum Druckgießen von Metallen, Metalllegierungen, welche die Gussmasse (8) bilden, unter Beaufschlagung von Vakuum, umfassend die Schritte:
a) Befüllen einer Gießkammer (6) mit der Gussmasse (8)
b) Abdichten eines Gießkammerraumes (5) gegen die Atmosphäre,
wobei die Schritte a) und b) vertauscht werden können,
**dadurch gekennzeichnet, dass**
- nach Abdichten und Trennen des Gießkammerraumes (5) von der Atmosphäre eine erste Vakuumphase durchgeführt wird, nachdem ein Gießkolben (3) eine Einfüllöffnung (4) überfahren hat und der Gießkammerraum (5) gegen die Außenatmosphäre abgedichtet ist, wobei die erste Vakuumphase über einen direkten Anschluss (42) einer ersten Zuleitung (12) an der Gießkammer eingeleitet wird,
- nach Trennung des Gießkammerraumes (5) von der ersten Zuleitung (12) zum Vakuumsystem (20) eine zweite oder weitere Vakuumphasen durchgeführt werden, wobei ein Ventil (13) in der ersten Zuleitung geschlossen wird oder der Gießkolben (3) den Anschluss (42) überfahren hat, wobei die zweite Vakuumphase über ein Entlüftungsventil (14) und die zweite Zuleitung (15) zugeschaltet werden.

2. Verfahren nach Anspruch 1, **dadurch gekennzeichnet, dass** das Dosieren der Gussmasse (8) vor der ersten Vakuumphase durchgeführt wird.

3. Verfahren nach einem der Ansprüche 2 oder 3, **dadurch gekennzeichnet, dass** die Trennung des Gießkammerraumes (5) von der ersten Zuleitung zum Vakuumsystem (12) durch Schließen eines Ventils (13) erfolgt.

4. Verfahren nach einem der vorhergehenden Ansprüche, **dadurch gekennzeichnet, dass** die Trennung des Gießkammerraumes (5) von der ersten Zuleitung zum Vakuumsystem (12) durch Verschieben des Gießkolbens (3) erfolgt.

5. Verfahren nach Anspruch 1, **dadurch gekennzeichnet, dass** Pufferbehälter (17,18) von einer gemeinsamen Anordnung von Vakuumpumpen (19) evakuiert werden.

6. Warmkammerdruckgießverfahren, wobei ein Vakuumsystem mit mindestens zwei Vakuumzuleitungen vorhanden ist, welches die Schritte umfasst:
1. Verschieben eines Gießkolbens (3), so dass eine Einfüllöffnung (72) verschlossen wird,
2. Erzeugen von Unterdruck in Gießbehälter (74), Zwischenstück (75), Mundstück (76) und Formhohlraum (10) über eine erste Vakuumzuleitung (12) **dadurch gekennzeichnet, dass**
3. eine erste Vakuumphase durchgeführt wird, nachdem der Gießkolben die Einfüllöffnung (72) überfahren hat,
4. bevor das Metall bis zum Zwischenstück (75) angestiegen ist, ein zusätzliches Ventil (77) geschlossen wird, so dass kein Metall in der ersten Zuleitung (12) zum Vakuumsystem vordringen kann,
5. ab diesem Zeitpunkt eine zweite Vakuumphase über ein übliches Entlüftungsventil (14) und eine zweite Zuleitung eingeleitet werden,
6. anschließend der Kolben das Metall weiter über ein Zwischenstück (75) und ein Mundstück (56) in die Gießform füllt.
7. Warmkammerdruckgussverfahren nach Anspruch 6, **dadurch gekennzeichnet, dass** das Ventil (77) an dem Zwischenstück (75) angebracht ist.
8. Verfahren nach einem der vorhergehenden Ansprüche, **dadurch gekennzeichnet, dass** eine Gussmasse (8) mit Aluminium als mehrheitlichen Anteil gegossen wird.

## Claims

1. Method of die-casting of metal and metal alloys which form the cast mass with application of a vacuum, comprising the steps of:
a) filling a casting chamber (6) with the cast mass (8),
b) sealing a casting chamber cavity (5) against the atmosphere,
wherein the steps a) and b) can be interchanged,
**characterised in that**
- after sealing and separation of the casting chamber cavity (5) from the atmosphere a first vacuum phase is carried out, after a casting piston (3) has passed a filling opening (4) and the casting chamber cavity (5) is sealed against the external atmosphere, wherein the first vacum phase is introduced via a direct connection (42) of a first feed line (12) on the casting chamber,
- after separation of the casting chamber cavity (5) from the first feed line (12) to the vacuum system (20) a second or further vacuum phases are carried out, wherein a valve (13) in the first feed line is closed or the casting piston (3) has passed the connection (42), wherein the second vacuum phase is connected via an air-venting valve (14) and the second feed line (15).

2. Method as claimed in Claim 1, **characterised in that** dispensing of the cast mass (8) is carried out before the first vacuum phase.

3. Method as claimed in either one of Claims 2 or 3, **characterised in that** the separation of the casting chamber cavity (5) from the first feed line to the vacuum system (12) takes place by closing of a valve (13).

4. Method as claimed in any one of the preceding claims, **characterised in that** the separation of the casting chamber cavity (5) from the first feed line to the vacuum system (12) takes place by displacement of the casting piston (3).

5. Method as claimed in Claim 1, **characterised in that** buffer vessels (17, 18) arc evacuated by a common arrangement of vacuum pumps (19).

6. Method of hot-chamber die-casting, wherein a vacuum system is provided with at least two vacuum feed lines, this method comprising the steps of:
1. displacing a casting piston (3),so that a filling opening (72) is closed,
2. generating a vacuum in a casting vessel (74), an intermediate piece (75), a mouthpiece (76) and a mould cavity (10) via a first vacuum feed line (12)
**characterised in that**
3. a first vacuum phase is carried out after the casting piston has passed the filling opening (72),
4. before the metal has risen up to the intermediate piece (75) an additional valve (77) is closed, so that no metal can penetrate into the first feed line (12) to the vacuum system,
5. from this time a second vacuum phase is introduced via a conventional air-venting valve (14) and a second feed line,
6. then the piston continues to fill the metal into the casting mould via an intermediate piece (75) and a mouthpiece (56).

7. Method of hot-chamber die-casting as claimed in Claim 6, **characterised in that** the valve (77) is mounted on the intermediate piece (75).

8. Method as claimed in any one of the preceding claims, **characterised in that** a cast mass (8) is cast with aluminium as major component.

## Revendications

1. Procédé de coulée sous pression par création de vide, appliqué à des métaux ou alliages de métaux formant la masse à couler (8), comprenant les étapes suivantes :
a) Remplissage d'une chambre de coulée (6) avec la masse à couler (8) ;
b) Etanchéification d'une enceinte (5) de chambre à couler par rapport à l'atmosphère,
procédé suivant lequel les étapes a) et b) sont interchangeables,
**caractérisé :**
- **par le fait que**, après avoir étanchéifié et isolé l'enceinte (5) de chambre à couler de l'atmosphère, on réalise une première phase de création de vide une fois qu'un piston de coulée (3) a dépassé un orifice de remplissage (4) et que l'enceinte (5) de chambre à couler est étanche vis-à-vis de l'atmosphère extérieure, cette première phase de vide étant effectuée en connectant (42) une première conduite de mise sous vide (12) directement à ladite chambre de coulée,
- et **par le fait que**, après avoir séparé ladite enceinte (5) de la première conduite (12) de liaison au système de vide (20), on effectue une seconde ou plusieurs phases successives de création de vide, alors qu'une vanne (13) disposée dans la première conduite de mise sous vide a été fermée ou que le piston de coulée (3) a dépassé le point de connexion (42), cette seconde phase de création de vide étant effectuée par le biais d'une soupape d'évacuation d'air (14) et d'une seconde conduite de mise sous vide (15).

2. Procède selon la revendication 1, **caractérisé par le fait que** le dosage de la masse à couler (8) est effectué avant la première phase de création de vide.

3. Procédé selon l'une quelconque des revendications 2 ou 3, **caractérisé par le fait que** l'on sépare l'enceinte (5) de chambre à couler de la première conduite (12) de liaison au système de vide (20) en fermant une vanne (13).

4. Procédé selon l'une quelconque des revendications précédentes, **caractérisé par le fait que** l'on sépare l'enceinte (5) de chambre à couler de la première conduite (12) de liaison au système de vide (20) en déplaçant le piston de coulée (3).

5. Procédé selon la revendication 1, **caractérisé par le fait que** des récipients tampons (17, 18) sont mis sous vide par un agencement de pompes à vide (19) commun auxdits récipients.

6. Procédé de coulée sous vide à chambre chaude, dans lequel on dispose d'un système de vide comprenant au moins deux conduites de mise sous vide, comportant les étapes suivantes :
1. Déplacement d'un piston de coulée (3) de sorte telle que l'on ferme un orifice de remplissage (72) ;
2. Création d'une dépression dans le récipient de coulée (74), la pièce intermédiaire (75), le bec (76) et le moule (10), par le biais d'une première conduite (12) de liaison au système de vide,
**caractérisé par le fait que** :
- on effectue une première phase de création de vide une fois que le piston de coulée a dépassé l'orifice de remplissage (72),
- on ferme une vanne supplémentaire (77) avant que le métal ne soit monté jusqu'au niveau de la pièce intermédiaire (75), de telle sorte que le métal ne puisse pénétrer dans la première conduite (12) de liaison au système de vide.
- on provoque ensuite une seconde phase de création de vide par le biais d'une soupape d'évacuation d'air classique (14) et d'une seconde conduite de mise sous vide,
- puis le piston continue de faire entrer le métal dans le moule, le métal passant alors par une pièce intermédiaire (75) et un bec d'admission (56).

7. Procédé de coulée sous vide à chambre chaude selon la revendication 6, **caractérisé par le fait que** la vanne (77) est agencée sur la pièce intermédiaire (75).

8. Procédé selon l'une quelconque des revendications précédentes, **caractérisé par le fait que** l'aluminium constitue la part principale dans la masse à couler (8) mise en oeuvre.
